# FASCICULE DE BREVET EUROPEEN

(11) **EP 4 590 867 B1**
(45) Date de publication et mention de la délivrance du brevet: **05.08.2026**
(21) Numéro de dépôt: 23776039.2
(22) Date de dépôt: 21.09.2023
(51) Int. Cl.: C21C 7/00, C21C 7/06

(54) **FIL FOURRÉ À BASE DE CALCIUM POUR TRAITEMENT MÉTALLURGIQUE D'UN BAIN DE MÉTAL ET PROCÉDÉ CORRESPONDANT**
FLUSSKERNDRAHT AUF CALCIUMBASIS ZUR METALLURGISCHEN BEHANDLUNG EINES METALLBADES UND ENTSPRECHENDES VERFAHREN
CALCIUM-BASED FLUX-CORED WIRE FOR THE METALLURGICAL TREATMENT OF A METAL BATH, AND CORRESPONDING METHOD

(30) Priorité: 22.09.2022 FR 2209629
(43) Date de publication de la demande: 30.07.2025
(73) Titulaire: AFFIVAL, 59730 Solesmes (FR)
(72) Inventeur: CARRÉ, Alexandre-Raynald, Claude, 59400 CAMBRAI (FR); CASTRO CEDEÑO, Edgar, Ivan, 59400 CAMBRAI (FR); SCHATZ, Marc, 59730 SOLESMES (FR); BAHUON, Olivier, Noel, 22250 BROONS (FR)
(74) Mandataire: Lavoix
(86) Numéro de dépôt international: PCT/EP2023/076036
(87) Numéro de publication internationale: WO 2024/062016

(56) Documents cités:
- EP-A1- 2 917 377
- EP-B1- 2 917 377
- US-A1- 2021 123 112

## Description

La présente invention concerne un fil fourré destiné à être introduit dans un bain de métal en fusion pour réaliser un traitement métallurgique, le fil fourré comprenant un garnissage s'étendant localement selon un axe longitudinal, et une enveloppe externe s'étendant longitudinalement autour du garnissage.

L'invention concerne également un procédé de traitement métallurgique mettant en œuvre un tel fil fourré.

Le métal en fusion est, par exemple, de l'acier. Le traitement métallurgique a par exemple pour objectif d'ajouter au métal en fusion au moins une substance destinée à régler la composition du métal en fusion et/ou la composition des précipités ou des inclusions non-métalliques qu'il renferme.

En métallurgie, il est connu d'apporter une telle substance au moyen de fils fourrés se présentant sous forme de bobines. Le fil fourré est en général composé d'un garnissage comportant la substance active sous forme pulvérulente, enserré dans une enveloppe métallique réalisée en un métal dont la composition est compatible avec celle du métal en fusion à traiter. Dans le cas du traitement d'un acier en fusion, cette enveloppe est elle-même avantageusement en acier.

Le fil fourré est introduit dans le bain de métal en fusion grâce à un dispositif d'injection, généralement automatique, introduisant une longueur précise de fil fourré à une vitesse appropriée.

Par exemple, il est connu de traiter des aciers par le calcium. Ce traitement vise notamment à modifier la composition chimique des inclusions endogènes du type alumine issues de la désoxydation de l'acier, afin d'obtenir des inclusions qui soient liquides à la température de coulée. Ces inclusions liquides ne s'accrochent pas aux parois des busettes d'une poche ou du répartiteur d'une installation de coulée continue. La coulabilité s'en trouve améliorée, tout comme la qualité finale de l'acier produit, dépendante de la propreté micro-inclusionnaire de l'acier, mesurable par la surface cumulée des micro-inclusions dans un plan de coupe de l'acier.

Il existe de nombreux types de fils fourrés dont le garnissage est constitué d'une poudre de calcium pur ou d'alliage de calcium, ou un mélange de poudres de calcium et de fer, voire d'aluminium. L'alliage couramment appelé CaSi (disiliciure de calcium) ou le mélange de poudres de calcium et de fer (généralement appelé CaFe), par exemple, sont des garnissages largement répandus.

Bien que l'introduction d'un fil fourré dans le bain de métal en fusion soit un moyen ingénieux pour ajouter la substance active au métal en fusion, l'efficacité de l'introduction, est parfois limitée. Par exemple, pour les fils fourrés à base de poudres CaFe utilisés en sidérurgie, le rendement d'addition du calcium, défini comme la quantité de calcium retrouvée dans l'acier après l'injection du fil fourré divisée par la quantité de calcium introduite par le fil fourré consommé, est en général de l'ordre de 10% à 15%, parfois beaucoup moins. La faible efficacité du calcium provient essentiellement du fait de sa faible température de vaporisation. En effet, de l'ordre de 1480°C, cette dernière est généralement inférieure à la température de travail de l'acier liquide ce qui fait que le calcium se vaporise tandis qu'il est introduit dans l'acier liquide.

Pour remédier au moins en partie à ce problème, et améliorer le rendement d'addition du calcium, il a été proposé des garnissages comprenant un barreau extrudé comportant majoritairement du calcium, et une couche intermédiaire s'étendant longitudinalement entre le barreau extrudé et l'enveloppe externe, la couche intermédiaire comprenant une poudre comportant un métal, un mélange de métaux, un oxyde métallique, ou un mélange d'oxydes métalliques. Les documents EP 2 917 377 et US 2021/123112 A1 décrivent ce type de fil fourré.

Il a toutefois été observé que des micro-inclusions non miscibles dans l'acier à la température de coulée subsistent, ce qui crée un risque de bouchage des busettes et limite la qualité finale de l'acier.

Un but de l'invention est de fournir un fil fourré pour réaliser un traitement au calcium avec un bon rendement d'addition, tout en réduisant davantage le risque de bouchage des busettes et en améliorant la qualité finale de l'acier.

A cet effet, l'invention a pour objet un fil fourré selon la revendication 1.

Selon des modes particuliers de réalisation, le fil fourré comprend l'une ou plusieurs des caractéristiques correspondant aux revendications 2 à 9, prise(s) isolément ou selon toutes les combinaisons techniquement possibles.

Par « diamètre équivalent » d'un élément, on entend le diamètre d'un disque de surface égale à la surface présentée par l'élément en coupe selon un plan transversal. Si l'élément donné présente une coupe circulaire selon le plan transversal, le diamètre équivalent est égal au diamètre ordinaire.

Lorsque la notion de diamètre équivalent est utilisée pour un élément, il est implicite que l'élément est localement sensiblement cylindrique, mais pas nécessairement à base circulaire.

Par « traitement métallurgique », on entend par exemple :
- une modification de la composition chimique du métal en fusion, et/ou
- une modification des propriétés du métal obtenu après solidification du métal en fusion due, par exemple, à la modification de la composition des inclusions ou précipités présents avant le traitement, ou à la création, à la suite du traitement, de telles inclusions ou précipités, et/ou
- une modification de la population inclusionnaire présente dans le métal liquide en vue d'en améliorer son élaboration (amélioration de la coulabilité en coulée continue).

L'invention concerne en outre un procédé selon la revendication 10 ou 11.

L'invention sera mieux comprise à la lecture de la description qui va suivre, donnée uniquement à titre d'exemple, et faite en se référant aux dessins annexés, sur lesquels :
- la figure 1 représente schématiquement, en perspective, un fil fourré selon l'invention, et
- la figure 2 représente schématiquement, en coupe transversale, le fil fourré représenté sur la figure 1.

En référence aux figures 1 et 2, on décrit un fil fourré 1 selon l'invention.

Le fil fourré 1 s'étend localement selon un axe longitudinal L. Seule une portion du fil fourré 1 est représentée. La portion représentée s'étend selon l'axe longitudinal L. Ceci ne signifie pas que tout le fil fourré 1 s'étende selon l'axe longitudinal L. En effet, le fil fourré 1 peut présenter une certaine courbure, par exemple s'il est enroulé de façon à occuper moins d'espace.

De même, on définit un plan transversal P perpendiculaire à l'axe longitudinal L. On comprend que le plan transversal P est transversal pour la portion du fil fourré 1 représentée, c'est-à-dire localement transversal.

Le fil fourré 1 est par exemple destiné à être introduit dans un bain d'acier en fusion (non représenté).

Le fil fourré 1 comprend un garnissage 2 et une enveloppe externe 4, tous deux s'étendant longitudinalement.

L'enveloppe externe 4 forme une portion périphérique du fil fourré 1, destinée à être en contact avec le bain de métal en fusion lorsque le fil fourré 1 est introduit dans le bain de métal en fusion.

L'enveloppe externe 4 est avantageusement constituée d'un feuillard métallique 6 replié sur lui-même autour de l'axe longitudinal L.

L'enveloppe externe 4 présente par exemple une épaisseur de 0,4 mm environ.

Le feuillard 6 est par exemple en acier, en cuivre, en aluminium, en nickel, ou en zinc, ou bien en un mélange de deux, ou plus, de ces éléments.

Le feuillard 6 comprend avantageusement deux replis longitudinaux 6a, 6b (figure 2) agrafés l'un à l'autre pour réaliser une fermeture du feuillard 6 sur lui-même selon l'axe longitudinal L. Le feuillard 6, ainsi replié, présente une forme générale tubulaire qui enveloppe le garnissage 2. Avantageusement, la forme tubulaire est sensiblement cylindrique à base circulaire et présente un diamètre équivalent D. D est avantageusement compris entre 6 et 21 mm. Par exemple, D vaut 13 mm environ.

Le garnissage 2 comprend un barreau extrudé 8 s'étendant longitudinalement et une couche intermédiaire 10 s'étendant longitudinalement, et radialement entre le barreau extrudé 8 et l'enveloppe externe 4.

Le barreau extrudé 8 est avantageusement sensiblement cylindrique à base circulaire. Le barreau extrudé 8 présente un diamètre D1 dans le plan transversal P, avec D1 avantageusement compris entre 2 et 10 mm, par exemple 8 mm.

Le barreau extrudé 8 comprend du calcium. Avantageusement, le barreau extrudé 8 comprend majoritairement du calcium.

Par «majoritairement», on entend par exemple que le barreau extrudé 8 comprend au moins 50% en masse de calcium, de préférence au moins 90% en masse de calcium.

Dans l'exemple, le barreau extrudé 8 est constitué de calcium de pureté industrielle, par exemple de 98,5% en poids.

Le barreau extrudé 8 n'est pas un simple amas de matériau pulvérulent compacté lors de la fermeture du fil fourré 1, ni même un agglomérat de grains de poudre (matériau pulvérulent) liés entre eux par un liant de quelque nature que ce soit. Le barreau extrudé 8 est par exemple obtenu par extrusion d'un cylindre plein (billette) de matériau au travers d'une filière grâce à une presse. Le barreau extrudé 8 peut également être obtenu directement par une méthode de coulée continue, le matériau liquide étant solidifié sous forme de barreau continu. La porosité du barreau extrudé 8 est considérée comme quasiment nulle, la densité apparente du barreau étant proche de la densité vraie du matériau.

Le barreau extrudé 8 présente par exemple un poids métrique de 85 g/m environ et un diamètre D1 de 8,5 mm environ.

La couche intermédiaire 10 s'étend par exemple dans l'espace situé entre le barreau extrudé 8 et l'enveloppe externe 4.

La couche intermédiaire 10 présente un diamètre externe équivalent D2. D2 est par exemple tel que le ratio D2/D1 est compris 1,3 et 6,2.

La couche intermédiaire 10 est avantageusement constituée d'une poudre.

La couche intermédiaire 10 est par exemple constituée d'une poudre comportant l'un ou plusieurs parmi : un métal, un mélange de métaux, un oxyde métallique, un mélange d'oxydes métalliques.

La poudre contient au moins 10% en masse d'aluminate de chaux, l'aluminate de chaux contenant au moins la phase hepta-aluminate de dodéca-calcium, et éventuellement l'une et/ou l'autre des phases aluminate de tricalcium et aluminate de monocalcium.

L'aluminate de chaux (ou aluminate de calcium) est en général obtenu par calcination d'un mélange d'oxyde de calcium CaO et d'oxyde d'aluminium Al₂O₃. Dans les conditions normales de température et de pression (101325 Pa, 25°C), en fonction de la fraction massique d'Al₂O₃ dans le mélange initial, l'aluminate de chaux peut se présenter sous les phases stables suivantes :
- l'aluminate de tricalcium : 3CaO·Al₂O₃, également noté C3A dans le domaine de la métallurgie, où C = CaO et A = Al₂O₃ ;
- l'hepta-aluminate de dodéca-calcium : 12CaO·7Al₂O₃ ou C12A7, encore appelé mayénite ;
- l'aluminate de monocalcium : CaO·Al₂O₃ ou CA ;
- le dialuminate de monocalcium : CaO·2Al₂O₃ ou CA2 ;
- l'hexa-aluminate de monocalcium : CaO·6Al₂O₃ ou CA6.

Selon le diagramme binaire Al₂O₃-CaO, les domaines de stabilité des phases C3A+C12A7, CA12A7 et C12A7+CA correspondent à des fractions massiques d'Al₂O₃ comprises entre 38% et 64% environ dans le mélange initial. Pour ces proportions, la température à laquelle la première goutte de liquide apparaît (solidus) est inférieure à 1500°C à la pression atmosphérique.

La présence de ces phases est avantageusement déterminée par diffraction des rayons X, avec une précision relative de +/- 5 % pour la quantification massique.

Avantageusement, la poudre contient au moins 50% en masse d'aluminate de chaux. Selon un cas particulier, la poudre est constituée d'aluminate de chaux, avantageusement uniquement sous la forme décrite ci-dessus.

Avantageusement, l'aluminate de chaux comprend au moins 5% en masse d'hepta-aluminate de dodéca-calcium, de préférence au moins 50% en masse d'hepta-aluminate de dodéca-calcium.

Selon un cas particulier, l'aluminate de chaux contient au moins 80% en masse d'hepta-aluminate de dodéca-calcium.

Par exemple, la couche intermédiaire 10 comprend en outre l'un ou plusieurs parmi : une poudre de fer, une poudre de fluorine et une poudre d'alliage de fer et de silicium, formant avantageusement le complément à 100%.

Selon un mode de réalisation particulier, parmi ces poudres, la couche intermédiaire 10 comprend au moins la poudre de fer, et éventuellement une ou deux des autres poudres.

La poudre de fer améliore la rigidité du fil fourré 1 et le rend plus facile à injecter dans le bain d'acier, notamment en facilitant la traversée de la couche de laitier.

La poudre de fluorine permet d'abaisser avantageusement la température de solidus (température à laquelle la première goutte de liquide apparaît) et/ou la température de liquidus (température à laquelle l'aluminate de chaux est complètement fondu) de l'aluminate de chaux contenu dans la couche intermédiaire 10.

La poudre d'alliage de fer et de silicium diminue avantageusement la réactivité du calcium du barreau extrudé 8 avec le bain d'acier.

Enfin, en vue de conférer un maximum d'efficacité de traitement métallurgique au fil fourré 1, le rapport des diamètres D2/D1 est compris entre 1,3 et 6,2. Cet intervalle a été déterminé à partir des critères suivants.

Afin que la couche intermédiaire 10 soit suffisamment isolante, elle doit être suffisamment épaisse. Il faut donc que l'espace entre le barreau extrudé 8 et l'enveloppe externe 4 soit suffisamment important pour contenir la poudre. Un rapport D2/D1 supérieur ou égal à 1,3 garantit l'espace minimum pour que la protection thermique de la poudre de la couche intermédiaire 10 soit suffisante.

Un rapport D2/D1 inférieur ou égal à 6,2 se fonde sur des considérations à la fois métallurgiques et économiques. Il permet de garantir une proportion minimale de substance active (barreau extrudé 8) par rapport à la substance isolante. Un trop fort déséquilibre engendre des pertes thermiques importantes du bain de métal liquide à traiter (trop d'apport de poudre au regard de l'apport de substance active), mais également une augmentation du coût de revient du fil fourré.

Le garnissage 2 peut également comporter une couche thermiquement isolante 12 recouvrant le barreau 8.

Dans la présente demande, on entend par « couche thermiquement isolante » une couche additionnelle autour du barreau extrudé 8. La couche additionnelle permet de retarder le transfert thermique depuis l'extérieur du fil fourré 1 vers son cœur lorsque le fil fourré est introduit dans un bain de métal liquide. La couche additionnelle est adaptée pour constituer une barrière thermique supplémentaire entre le milieu extérieur au fil fourré (métal liquide) et le barreau extrudé. La propagation de la chaleur est ralentie du fait de la présence de la couche additionnelle. La montée en température du barreau extrudé est donc retardée.

La couche isolante 12 comprend par exemple du papier, du papier humidifié, du papier métallisé ou du métal. La couche isolante permet d'ajuster le coefficient de transfert thermique global entre le bain de métal en fusion et le barreau extrudé 8. Avantageusement, la couche isolante 12 permet de retarder la fusion complète du fil fourré 1.

Le fait que la couche thermiquement isolante soit avantageusement située sur le barreau extrudé 8 et l'entoure par exemple complètement améliore en outre la protection thermique du barreau extrudé.

Le fil fourré 1 est par exemple destiné à être introduit dans un bain d'acier en fusion (non représenté).

### Exemple 1 :

Traitement d'une poche d'acier en fusion de 245 tonnes.

Fil fourré de diamètre 13,6 mm comprenant :
- un barreau extrudé en calcium de pureté industrielle, de 8,5 mm de diamètre, de poids métrique 85 g/m,
- une couche intermédiaire constituée d'une poudre d'aluminate de chaux comprenant soit les phases aluminate de tricalcium et hepta-aluminate de dodéca-calcium, soit les phases hepta-aluminate de dodéca-calcium et aluminate de monocalcium, avec au moins 50% en masse d'hepta-aluminate de dodéca-calcium dans chacun de ces deux cas,
- un feuillard en acier d'épaisseur 0,40 mm.

### Exemple 2 :

Traitement d'une poche d'acier en fusion de 320 tonnes, par exemple d'une nuance avec restriction de teneur en silicium (% Si < 300 ppm).

Fil fourré de diamètre 13,6 mm comprenant :
- un barreau extrudé en calcium de pureté industrielle, de 7,5 mm de diamètre, de poids métrique 70 g/m,
- une couche intermédiaire constituée d'un mélange de 50% en masse de poudre d'aluminate de chaux et 50% en masse de poudre de fer, l'aluminate de chaux comprenant 75% en masse d'hepta-aluminate de dodéca-calcium et 25% en masse d'une ou plusieurs autres phases de l'aluminate de chaux,
- un feuillard en acier d'épaisseur 0,50 mm.

Les résultats de comptage micro-inclusionnaire ont été réalisés grâce à un microscope électronique à balayage automatisé associé à un analyseur EDS (en anglais : *Energy Dispersive Spectroscopy,* c'est-à-dire spectroscopie à dispersion d'énergie) qui permet de déterminer la composition chimique de chaque inclusion détectée par analyse d'image, sur coupe polie pour une surface analysée de 30 mm², sur des échantillons prélevés en répartiteur. Les résultats montrent une diminution du nombre et de la taille des inclusions d'oxysulfures, par rapport à la même expérience réalisée avec un fil fourré de diamètre 13,6 mm comprenant :
- un barreau extrudé en calcium de pureté industrielle, de 8,5 mm de diamètre, de poids métrique 85 g/m,
- une couche intermédiaire constituée de poudre de fer (sans poudre d'aluminate de chaux), et
- un feuillard en acier d'épaisseur 0,50 mm.

Plus en détail, le nombre de micro-inclusions d'oxysulfures est de 20 inclusions par mm² et la taille maximale des inclusions détectées est de 5 µm dans le cas du fil fourré comprenant la poudre d'aluminate de chaux dans la couche intermédiaire, contre 40 inclusions par mm² et une taille maximale des inclusions détectées de 8 µm dans le cas du fil fourré ne comprenant pas la poudre d'aluminate de chaux dans la couche intermédiaire.

Ces résultats démontrent l'effet de la poudre d'aluminate de chaux sur l'amélioration de la propreté micro-inclusionnaire des aciers traités avec le fil fourré décrit dans l'exemple 2.

### Avantages

Grâce aux caractéristiques décrites ci-dessus, notamment la présence d'aluminate de chaux contenant au moins la phase hepta-aluminate de dodéca-calcium, et éventuellement l'une et/ou l'autre des phases aluminate de tricalcium et aluminate de monocalcium, avantageusement avec l'hepta-aluminate de dodéca-calcium majoritaire en fraction massique dans l'aluminate de chaux, le fil fourré 1 permet un traitement au calcium d'un acier avec une réduction de la surface cumulée des micro-inclusions (particules non métalliques non miscibles dans l'acier à la température de traitement de l'acier liquide). Ceci améliore la qualité finale de l'acier, tout en réduisant le risque de bouchage des busettes par des particules non liquides pendant la production.

## Revendications

1. Fil fourré (1) destiné à être introduit dans un bain de métal en fusion pour réaliser un traitement métallurgique, le fil fourré (1) comprenant un garnissage (2) s'étendant localement selon un axe longitudinal (L), et une enveloppe externe (4) s'étendant longitudinalement autour du garnissage (2), le garnissage (2) comportant :
- un barreau extrudé (8) comportant majoritairement du calcium, et
- une couche intermédiaire (10) s'étendant longitudinalement entre le barreau extrudé (8) et l'enveloppe externe (4), la couche intermédiaire (10) comprenant une poudre comportant un ou plusieurs parmi : un métal, un mélange de métaux, un oxyde métallique, un mélange d'oxydes métalliques,
**caractérisé en ce que** la poudre contient au moins 10% en masse d'aluminate de chaux, l'aluminate de chaux contenant au moins la phase hepta-aluminate de dodéca-calcium.

2. Fil fourré (1) selon la revendication 1, dans lequel l'aluminate de chaux contient en outre l'une et/ou l'autre des phases aluminate de tricalcium et aluminate de monocalcium.

3. Fil fourré (1) selon la revendication 1 ou 2, dans lequel la poudre contient au moins 50% en masse d'aluminate de chaux.

4. Fil fourré (1) selon l'une quelconque des revendications 1 à 3, dans lequel l'aluminate de chaux contient au moins 5 % en masse d'hepta-aluminate de dodéca-calcium.

5. Fil fourré (1) selon la revendication 4, dans lequel l'aluminate de chaux comprend au moins 50% en masse d'hepta-aluminate de dodéca-calcium.

6. Fil fourré (1) selon l'une quelconque des revendications 1 à 5, dans lequel le garnissage (2) comprend en outre une couche (12) thermiquement isolante s'étendant longitudinalement entre le barreau extrudé (8) et la couche intermédiaire (10).

7. Fil fourré (1) selon l'une quelconque des revendications 1 à 6, dans lequel le barreau extrudé (8) présente un diamètre équivalent externe D1 dans un plan transversal (P) sensiblement perpendiculaire à l'axe longitudinal (L), la couche intermédiaire (10) présentant un diamètre équivalent externe D2 dans le plan transversal (P), avec D2 compris entre 1,3 fois et 6,2 fois D1.

8. Fil fourré (1) selon l'une quelconque des revendications 1 à 7, dans lequel l'enveloppe externe (4) comprend un feuillard (6) en acier, en aluminium, en cuivre, en nickel, ou en zinc, ou en un alliage de deux ou plus de ces éléments.

9. Fil fourré (1) selon l'une quelconque des revendications 1 à 8, dans lequel la poudre comprend en outre l'un ou plusieurs parmi : une poudre de fer, une poudre de fluorine et une poudre d'alliage de fer et de silicium.

10. Procédé de traitement métallurgique d'un bain de métal en fusion, le procédé comprenant l'étape d'introduire un fil fourré (1) selon l'une quelconque des revendications 1 à 9 dans le bain de métal en fusion.

11. Procédé selon la revendication 10, **caractérisé en ce que** le métal en fusion est de l'acier.

## Patentansprüche

1. Fülldraht (1), der dazu bestimmt ist, in ein Bad aus geschmolzenem Metall eingebracht zu werden, um eine metallurgische Behandlung durchzuführen, wobei der Fülldraht (1) eine Füllung (2) umfasst, die sich lokal gemäß einer Längsachse (L) erstreckt, und eine Außenhülle (4), die sich längs um die Füllung (2) erstreckt, wobei die Füllung (2) aufweist:
- einen extrudierten Stab (8), der überwiegend Kalzium enthält, und
- eine Zwischenschicht (10), die sich längs zwischen dem extrudierten Stab (8) und der Außenhülle (4) erstreckt, wobei die Zwischenschicht (10) ein Pulver umfasst, das ein oder mehrere der folgenden Stoffe aufweist: ein Metall, ein Metallgemisch, ein Metalloxid, ein Metalloxidgemisch,
**dadurch gekennzeichnet, dass** das Pulver mindestens 10 Masse-% Kalkaluminat enthält, wobei das Kalkaluminat mindestens die Dodeca-Calciumheptaaluminat-Phase enthält.

2. Fülldraht (1) nach Anspruch 1, wobei das Kalkaluminat ferner die eine und/oder die andere von der Tricalciumaluminat- und Monocalciumaluminat-Phase enthält.

3. Fülldraht (1) nach Anspruch 1 oder 2, wobei das Pulver mindestens 50 Masse-% Kalkaluminat enthält.

4. Fülldraht (1) nach einem der Ansprüche 1 bis 3, wobei das Kalkaluminat mindestens 5 Masse-% Dodeca-Calciumheptaaluminat enthält.

5. Fülldraht (1) nach Anspruch 4, wobei das Kalkaluminat mindestens 50 Masse-% Dodeca-Calciumheptaaluminat umfasst.

6. Fülldraht (1) nach einem der Ansprüche 1 bis 5, wobei die Füllung (2) ferner eine wärmeisolierende Schicht (12) umfasst, die sich längs zwischen dem extrudierten Stab (8) und der Zwischenschicht (10) erstreckt.

7. Fülldraht (1) nach einem der Ansprüche 1 bis 6, wobei der extrudierte Stab (8) einen äquivalenten Außendurchmesser D1 in einer Querebene (P) im Wesentlichen senkrecht zur Längsachse (L) aufweist, wobei die Zwischenschicht (10) einen äquivalenten Außendurchmesser D2 in der Querebene (P) mit D2 zwischen dem 1,3-fachen und 6,2-fachen von D1 aufweist.

8. Fülldraht (1) nach einem der Ansprüche 1 bis 7, wobei die Außenhülle (4) ein Band (6) aus Stahl, Aluminium, Kupfer, Nickel oder Zink oder aus einer Legierung aus zwei oder mehr dieser Elemente umfasst.

9. Fülldraht (1) nach einem der Ansprüche 1 bis 8, wobei das Pulver ferner eins oder mehrere der folgenden Stoffe umfasst: Eisenpulver, Fluorinpulver und Eisensiliziumlegierungspulver.

10. Verfahren zur metallurgischen Behandlung eines Bades aus geschmolzenem Metall, wobei das Verfahren den Schritt des Einbringens eines Fülldrahtes (1) nach einem der Ansprüche 1 bis 9 in das Bad aus geschmolzenem Metall umfasst.

11. Verfahren nach Anspruch 10, **dadurch gekennzeichnet, dass** das geschmolzene Metall Stahl ist.

## Claims

1. A cored wire (1) intended to be introduced into a bath of molten metal to perform a metallurgical treatment, the cored wire (1) comprising a core (2) extending locally along a longitudinal axis (L), and an outer casing (4) extending longitudinally around the core (2), the core (2) including:
- an extruded bar (8) mainly containing calcium, and
- an intermediate layer (10) extending longitudinally between the extruded bar (8) and the outer casing (4), the intermediate layer (10) comprising a powder containing one or more of: a metal, a mixture of metals, a metal oxide, a mixture of metal oxides,
**characterized in that** the powder contains at least 10% by mass of lime aluminate, the lime aluminate containing at least the dodecacalcium hepta-aluminate phase.

2. The cored wire (1) according to claim 1, wherein the lime aluminate further contains one and/or the other of the tricalcium aluminate and monocalcium aluminate phases.

3. The cored wire (1) according to claim 1 or 2, wherein the powder contains at least 50% by mass of lime aluminate.

4. The cored wire (1) according to any one of claims 1 to 3, wherein the lime aluminate contains at least 5% by mass of dodecacalcium hepta-aluminate.

5. The cored wire (1) according to claim 4, wherein the lime aluminate comprises at least 50% by mass of dodecacalcium hepta-aluminate.

6. The cored wire (1) according to any one of claims 1 to 5, wherein the core (2) further comprises a thermally insulating layer (12) extending longitudinally between the extruded bar (8) and the intermediate layer (10).

7. The cored wire (1) according to any one of claims 1 to 6, wherein the extruded bar (8) has an external equivalent diameter D1 in a transverse plane (P) substantially perpendicular to the longitudinal axis (L), the intermediate layer (10) having an external equivalent diameter D2 in the transverse plane (P), with D2 between 1.3 times and 6.2 times D1.

8. The cored wire (1) according to any one of claims 1 to 7, wherein the outer casing (4) comprises a strip (6) of steel, aluminum, copper, nickel, or zinc, or an alloy of two or more of these elements.

9. The cored (1) according to any one of claims 1 to 8, wherein the powder further comprises one or more of: iron powder, fluorine powder, and iron-silicon alloy powder.

10. A metallurgical treatment method of a bath of molten metal, the method comprising the step of introducing a cored wire (1) according to any one of claims 1 to 9 into the bath of molten metal.

11. The method according to claim 10, **characterized in that** the molten metal is steel.
